# EUROPÄISCHE PATENTANMELDUNG

(11) **EP 3 771 050 A1**
(43) Veröffentlichungstag der Anmeldung: **27.01.2021**
(21) Anmeldenummer: 20184480.0
(22) Anmeldetag: 07.07.2020
(51) Int. Cl.: H01T 13/39, H01T 13/20, H01T 21/02

(54) **ZÜNDKERZENKONTAKTELEMENT UND ZÜNDKERZE**

(30) Priorität: 25.07.2019 DE 102019211073
(71) Anmelder: Robert Bosch GmbH, 70442 Stuttgart (DE)
(72) Erfinder: Hirte, Tina, 70374 Stuttgart (DE); Wenk, Moritz, 70469 Stuttgart (DE)

(57) **Zusammenfassung**

Die vorliegende Erfindung betrifft ein Zündkerzenkontaktelement (9), das einen Kontaktelementgrundkörper (10), eine mindestens abschnittsweise auf einer Oberfläche (11) des Kontaktelementgrundkörpers (10) angeordnete Korrosionsschutzschicht (12) und mindestens eine zwischen dem Kontaktelementgrundkörper (10) und der Korrosionsschutzschicht (12) angeordnete Barriereschicht (13) umfasst, wobei der Kontaktelementgrundkörper (10) eisenhaltig ist und wobei die Korrosionsschutzschicht (12) nickelhaltig ist.

## Beschreibung

### Stand der Technik

Die vorliegende Erfindung betrifft ein Zündkerzenkontaktelement mit verbesserter Beständigkeit gegenüber einer Bildung von Zunderschichten sowie eine Zündkerze, die dieses Zündkerzenkontaktelement umfasst.

Um in Zündkerzen eine elektrisch leitende Verbindung zwischen den Zündkerzenelektroden und dem elektrischen Anschluss der Zündkerze herzustellen, wird im Inneren eines Isolators der Zündkerze ein Kontaktelement eingesetzt, das üblicherweise unter Einwirkung hoher Temperaturen mit dem Isolator verbunden wird. Aufgrund der sehr guten elektrischen Leitfähigkeit werden eisenhaltige Legierungen als Grundmaterial der Kontaktelemente eingesetzt, die, um einer Korrosion vorzubeugen, zudem mit einer galvanischen Nickelbeschichtung überzogen werden. Galvanische Nickelbeschichtungen sind kostengünstig herstellbar, jedoch ist die Schichtdicke der gebildeten Nickelbeschichtung aufgrund der unterschiedlich stark einwirkenden Feldstärken nicht homogen und weist gravierende Unterschiede auf. Durch hohe thermische Belastung, wie beispielsweise bei der Verbindung mit einem Isolator bei der Herstellung einer Zündkerze, kommt es im Kontaktelement zu Diffusionsvorgängen. Eisen diffundiert dabei aus dem Grundmaterial durch die galvanische Nickelschicht an die Oberfläche des Kontaktelements und bildet dort Zunderschichten, die spröde sind und sich beim Verbinden des Kontaktelements mit dem Isolator ablösen. Sich ablösende Zunderpartikel können sich in einer auf dem Isolator anzubringenden Glasurschicht ablegen und somit die herzustellende Zündkerze optisch beeinträchtigen und auch deren Durchschlagfestigkeit reduzieren.

### Offenbarung der Erfindung

Durch das erfindungsgemäße Zündkerzenkontaktelement wird die Bildung von Zunderschichten effektiv verhindert. Das Zündkerzenkontaktelement weist bei hoher elektrischer Leitfähigkeit nicht nur eine sehr gute Korrosionsbeständigkeit sondern auch eine hohe mechanische und thermische Beständigkeit auf.

Dies wird erfindungsgemäß dadurch erzielt, dass das Zündkerzenkontaktelement einen Kontaktelementgrundkörper, eine mindestens abschnittsweise auf einer Oberfläche des Kontaktelementgrundkörpers angeordnete Korrosionsschutzschicht und mindestens eine zwischen dem Kontaktelementgrundkörper und der Korrosionsschutzschicht angeordnete Barriereschicht umfasst. Hierbei ist der Kontaktelementgrundkörper aufgrund der sehr guten elektrischen Leitfähigkeit eisenhaltig und die Korrosionsschutzschicht ist aufgrund der sehr guten Beständigkeit gegenüber Korrosion nickelhaltig.

Die erfindungsgemäß eingesetzte Barriereschicht zeichnet sich durch eine Struktur mit hoher Dichte aus, ist zudem reaktionsträge und thermisch beständig. Dadurch kann eine Diffusion von Eisen aus dem Kontaktelementgrundkörper an die in die Umgebung gerichtete Oberfläche der Korrosionsschutzschicht verhindert werden. Die Bildung einer Zunderschicht wird somit unterdrückt und das Kontaktelement zeichnet sich durch eine hohe chemische und mechanische Beständigkeit selbst bei hohen Temperaturen aus.

Die Unteransprüche haben vorteilhafte Weiterbildungen der Erfindung zum Inhalt.

Gemäß einer vorteilhaften Weiterbildung umfasst der Kontaktelementgrundkörper im Lichte einer besonders hohen thermischen und mechanischen Beständigkeit bei sehr guter elektrischer Leitfähigkeit eisenhaltigen Stahl.

Zur weiteren Verbesserung der elektrischen Leitfähigkeit umfasst der Kontaktelementgrundkörper neben Eisen auch Kohlenstoff und ist insbesondere ein eisenhaltiger und kohlenstoffhaltiger Stahl.

Aufgrund der sehr hohen Dichte und der damit verbundenen sehr guten Diffusionsbarriereeigenschaften umfasst die Barriereschicht chemisch abgeschiedenes Nickel. Zudem ist chemisch abgeschiedenes Nickel mit konstanter Schichtdicke auf dem Kontaktelementgrundkörper abscheidbar. Schichtdickeninhomogenitäten werden vermieden. Der Nachweis, dass die Barriereschicht chemisch abgeschiedenes Nickel umfasst, kann mittels Rasterelektronenmikroskopie (REM) erfolgen, wobei ein EDX-Detektor verwendet wird. Durch dieses Nachweisverfahren kann auch eine chemisch abgeschiedene Nickelschicht als Barriereschicht von einer chemisch abgeschiedenen Nickelschicht als Korrosionsschutzschicht unterschieden werden.

Die Dichte der Barriereschicht und zudem auch die thermische Beständigkeit lassen sich weiter vorteilhaft dadurch verbessern, dass das chemisch abgeschiedene Nickel Wolfram umfasst.

Gemäß einer alternativen vorteilhaften Weiterbildung umfasst die Barriereschicht galvanisch abgeschiedenes Palladium, das sich ebenfalls durch eine hohe Dichte und sehr gute thermische und mechanische Beständigkeit auszeichnet.

Besonders gut diffusionshemmende bzw. diffusionsunterbindende Eigenschaften werden durch die vorteilhafte Weiterbildung erhalten, in der die Barriereschicht eine Schichtdicke in einem Bereich von 1 bis 1000 nm aufweist. Hierbei handelt es sich um die durchschnittliche Schichtdicke, die gemäß DIN EN ISO 3497:2000 bestimmt wird.

Aufgrund der sehr guten Beständigkeit gegenüber Oxidation, umfasst die Korrosionsschutzschicht vorteilhafterweise chemisch oder galvanisch abgeschiedenes Nickel. Da die Diffusion von Eisen effizient durch das Vorsehen der Barriereschicht verhindert wird, kann die Korrosionsschutzschicht auch durch ein kostengünstiges galvanisches Verfahren abgeschieden werden.

Um eine besonders hohe Korrosionsbeständigkeit bereitzustellen, beträgt eine Schichtdicke der Korrosionsschutzschicht 1 bis 30 µm. Hierbei wird die Schichtdicke wie vorstehend für die Schichtdicke der Barriereschicht angegeben bestimmt.

Des Weiteren erfindungsgemäß wird auch eine Zündkerze beschrieben, die ein wie vorstehend offenbartes Zündkerzenkontaktelement umfasst. Aufgrund der Verwendung des erfindungsgemäßen Zündkerzenkontaktelements zeichnet sich die erfindungsgemäße Zündkerze durch eine ansprechende Optik, eine hohe thermische und mechanische Beständigkeit sowie eine sehr hohe Durchschlagfestigkeit aus. Die erfindungsgemäße Zündkerze hat hierdurch eine besonders hohe Lebensdauer.

Die für das erfindungsgemäße Zündkerzenkontaktelement beschriebenen Vorteile, vorteilhaften Effekte und Weiterbildungen finden auch Anwendung auf die erfindungsgemäße Zündkerze.

### Kurze Beschreibung der Zeichnung

Nachfolgend werden Ausführungsbeispiele der Erfindung unter Bezugnahme auf die begleitende Zeichnung im Detail beschrieben. In der Zeichnung ist:
- Figur 1: eine teilgeschnittene Ansicht einer Zündkerze gemäß einer ersten Ausführungsform und
- Figur 2: eine geschnittene Ansicht eines Zündkerzenkontaktelements gemäß einer zweiten Ausführungsform.

### Ausführungsformen der Erfindung

In den Figuren sind nur die erfindungswesentlichen Details dargestellt. Alle übrigen Details sind der Übersichtlichkeit halber weggelassen. Zudem beziehen sich gleiche Bezugszeichen auf gleiche Bauteile.

Wie aus Figur 1 ersichtlich ist, umfasst die Zündkerze 1 eine Masseelektrode 2, eine Mittelelektrode 3 und einen Isolator 4. Ein Gehäuse 5 umgibt zumindest teilweise den Isolator 4. Am Gehäuse 5 ist ein Gewinde 6 angeordnet, welches für eine Befestigung der Zündkerze 1 in einem Zylinderkopf 7 ausgelegt ist. Zum Erzeugen eines Zündfunkens ist die Mittelelektrode 3 über ein Kontaktelement 9 mit einem elektrischen Anschluss 8 verbunden. Zudem kann zwischen dem Kontaktelement 9 und der Mittelelektrode 3 ein weiteres leitfähiges Element 15 angeordnet sein. Das Kontaktelement 9 ist mit dem Isolator 4 durch thermische Einwirkung verbunden.

In der Zündkerze 1 aus Figur 1 umfasst das Kontaktelement einen Kontaktelementgrundkörper 10. Auf einer Oberfläche 11 des Kontaktelementgrundkörpers 10 ist mindestens abschnittsweise, wie hier gezeigt entlang des gesamten Umfangs des Kontaktelementgrundkörpers 10, eine Korrosionsschutzschicht 12 angeordnet. Zwischen dem Kontaktelementgrundkörper 10 und der Korrosionsschutzschicht 12 ist zudem eine Barriereschicht 13 angeordnet. Die Barriereschicht 13 bedeckt die Oberfläche 11 des Kontaktelementgrundkörpers 10 an deren Umfang vollständig und wird ihrerseits vollständig von der Korrosionsschutzschicht 12 abgedeckt.

Der Kontaktelementgrundkörper 10 ist eisenhaltig und besteht insbesondere aus einem eisenhaltigen und kohlenstoffhaltigen Stahl. Die Korrosionsschutzschicht 12 ist nickelhaltig und besteht insbesondere aus chemisch oder galvanisch abgeschiedenem Nickel.

Einzelheiten des Zündkerzenkontaktelements 9 sind in Figur 2 dargestellt. Insbesondere zeigt Figur 2, dass die Barriereschicht 13 aus chemisch abgeschiedenem Nickel besteht, das einen Anteil an Wolfram 14 aufweist. Alternativ dazu kann die Barriereschicht 13 auch galvanisch abgeschiedenes Palladium umfassen bzw. insbesondere aus galvanisch abgeschiedenem Palladium bestehen.

Die Barriereschicht 13 weist dabei eine Schichtdicke S₁ in einem Bereich von 1 bis 1000 nm auf.

Die Korrosionsschutzschicht 11, die vorteilhafterweise galvanisch abgeschiedenes Nickel umfasst bzw. aus galvanisch abgeschiedenem Nickel besteht, weist insbesondere eine Schichtdicke S₂ in einem Bereich von 1 bis 30 µm auf.

Aufgrund der vorgesehenen Barriereschicht 13 zeichnet sich das Zündkerzenkontaktelement 9 durch eine hohe thermische und mechanische Beständigkeit aus. Zunderschichtbildungen, die aus Diffusionsvorgängen von Eisen aus dem Zündkerzenelementgrundkörper 10 an die Oberfläche der Korrosionsschutzschicht 11 resultieren, werden vermieden. Damit kann eine auf dem Isolator angeordnete Glasurschicht partikelfrei ausgebildet werden, so dass sich die Zündkerze aus Figur 1 nicht nur durch eine hohe Lebensdauer aufgrund verbesserter Durchschlagfestigkeiten, sondern auch durch eine ansprechende Optik auszeichnet.

## Patentansprüche

1. Zündkerzenkontaktelement umfassend
- einen Kontaktelementgrundkörper (10),
- eine mindestens abschnittsweise auf einer Oberfläche (11) des Kontaktelementgrundkörpers (10) angeordnete Korrosionsschutzschicht (12) und
- mindestens eine zwischen dem Kontaktelementgrundkörper (10) und der Korrosionsschutzschicht (12) angeordnete Barriereschicht (13),
wobei der Kontaktelementgrundkörper (10) eisenhaltig ist und wobei die Korrosionsschutzschicht (12) nickelhaltig ist.

2. Zündkerzenkontaktelement nach Anspruch 1, wobei der Kontaktelementgrundkörper (10) eisenhaltigen Stahl umfasst.

3. Zündkerzenkontaktelement nach Anspruch 1 oder 2, wobei der Kontaktelementgrundkörper (10) eisenhaltigen und kohlenstoffhaltigen Stahl umfasst.

4. Zündkerzenkontaktelement nach einem der vorhergehenden Ansprüche, wobei die Barriereschicht (13) chemisch abgeschiedenes Nickel umfasst.

5. Zündkerzenkontaktelement nach Anspruch 4, wobei das chemisch abgeschiedene Nickel Wolfram (14) umfasst.

6. Zündkerzenkontaktelement nach einem der Ansprüche 1 bis 3, wobei die Barriereschicht (13) galvanisch abgeschiedenes Palladium umfasst.

7. Zündkerzenkontaktelement nach einem der vorhergehenden Ansprüche, wobei die Barriereschicht (13) eine Schichtdicke (S₁) in einem Bereich von 1 bis 1000 nm aufweist.

8. Zündkerzenkontaktelement nach einem der vorhergehenden Ansprüche, wobei die Korrosionsschutzschicht (12) chemisch oder galvanisch abgeschiedenes Nickel umfasst.

9. Zündkerzenkontaktelement nach einem der vorhergehenden Ansprüche, wobei die Korrosionsschutzschicht (12) eine Schichtdicke (S₂) in einem Bereich von 1 bis 30 µm aufweist.

10. Zündkerze umfassend ein Zündkerzenkontaktelement (9) nach einem der vorhergehenden Ansprüche.
